# EUROPÄISCHE PATENTSCHRIFT

(11) **EP 0 618 953 B1**
(45) Veröffentlichungstag und Bekanntmachung des Hinweises auf die Patenterteilung: **06.09.1995**
(21) Anmeldenummer: 92923749.3
(22) Anmeldetag: 19.11.1992
(51) Int. Cl.: C10M 101/04, C10M 159/08

(54) **VERWENDUNG VON PARTIELL DEHYDRATISIERTEN RICINUSÖLEN ALS SCHMIERMITTEL**
USE OF PARTIALLY DEHYDRATED CASTOR OILS AS LUBRICANTS
UTILISATION D'HUILES DE RICIN PARTIELLEMENT DESHYDRATEES COMME LUBRIFIANTS

(30) Priorität: 27.11.1991 DE 4138910
(43) Veröffentlichungstag der Anmeldung: 12.10.1994
(73) Patentinhaber: Henkel Kommanditgesellschaft auf Aktien, 40191 Düsseldorf (DE)
(72) Erfinder: KLEIN, Johann, D-4000 Düsseldorf 1 (DE); BONGARDT, Frank, D-4000 Düsseldorf 13 (DE); SCHMID, Karl-Heinz, D-4020 Mettmann (DE)
(86) Internationale Anmeldenummer: EP9202663
(87) Internationale Veröffentlichungsnummer: WO9311207

(56) Entgegenhaltungen:
- DE-C- 565 393
- FR-A- 2 286 871
- GB-A- 671 368
- US-A- 2 484 328

## Beschreibung

Gegenstand der vorliegenden Erfindung ist die Verwendung von partiell dehydratisierten Ricinusölen als Schmiermittel.

Es ist seit langem bekannt, synthetische Esteröle sowohl als Grundöl als auch als Additiv in Schmiermitteln zu verwenden. Im Vergleich zu den billigeren, aber umweltbedenklicheren Mineralölen werden die synthetischen Esteröle meist dann als Grundöl verwendet, wenn ein besseres Viskositäts-Temperaturverhalten und ein niedriger pour-point verlangt wird. So spielten beispielsweise in der zivilen und militärischen Luftfahrt Flugturbinenöle auf Basis der synthetischen Esteröle aus Adipin-, Azelain- und/oder Sebacinsäure mit Alkanolen lange Zeit eine bedeutende Rolle (siehe Ullmann Enzyclopädie der technischen Chemie, Band 20, Seite 457-671, 1984). Aber nicht nur synthetische Esteröle sondern auch natürliche Ester wie technisches Ricinusöl mit Hydroxylzahlen im Bereich von 160 bis 170 mg KOH/g wurden aufgrund der extrem guten Schmierungseigenschaften bereits als Grundöl für Hochleistungsmotoren wie Rennmotoren verwendet.

Die US-A-2,484,328 lehrt die Verwendung von dehydratisiertem Ricinusöl mit OH-Zahlen im Bereich von 60 bis 100 als Schmiermittel. Mit zunehmender Steigerung der Motorenleistung werden jedoch auch stets wachsende Anforderungen an die Schmiermittel gestellt, und insbesondere an die Grundöle der Schmiermittel. So sollen die Schmiermittel nicht nur das Verschleißen beispielsweise der Metallteile reduzieren, sondern auch ermöglichen, daß die Metallteile höheren Drücken ausgesetzt werden können, ohne daß es zu Verschweißungen kommt. Diese letztere Eigenschaft, die auch als extrem pressure Eigenschaft bezeichnet wird, ist bei technischem Ricinusöl jedoch kaum ausgeprägt.

Die synthetischen oder auch die natürlichen Ester werden aus Kostengründen aber nicht nur als Grundöl sondern auch häufig als Additiv eingesetzt, um das Verschleißen (Anti-wear) oder die Verschweißung (extrem pressure) zu minimieren. In diesen Fällen werden nur geringe Mengen Ester zu bekannten Schmiermitteln, wie Mineralölen zugesetzt. Obgleich die aus dem Stand der Technik bekannten synthetischen oder natürlichen Ester bereits gute Schmierungseigenschaften haben, die das Verschleißen reduzieren, besteht gleichwohl weiterhin ein ausgesprochenes Interesse an neuen Estern, die besser als die aus dem Stand der Technik bekannten Ester das Verschweißen minimieren. Außerdem sollen die Ester möglichst natürlichen Ursprungs sowie leicht zugänglich und biologisch abbaubar sein. Auch sollen die Ester für Ihre Anwendung als Grundöl ein ausgezeichnetes Kälteverhalten haben.

Aufgabe der vorliegenden Erfindung war es, Ester bereit zu stellen, die diese Anforderung erfüllen.

Gegenstand der vorliegenden Erfindung ist die Verwendung von partiell dehydratisierten Ricinusölen mit Hydroxylzahlen im Bereich von 110 bis 130 mg KOH/g als Schmiermittel.

Die erfindungsgemäß verwendeten partiell dehydratisierten Ricinusöle können nach bekannten Verfahren durch Dehydratisierung von Ricinusöl mit Hydroxylzahlen im Bereich von 160 bis 170 mg KOH/g in Gegenwart von sauren Katalysatoren wie Schwefelsäure, Phosphorsäure, Säureanhydride, sauer reagierende Metalloxide oder sauer reagierende hydrogenhaltige Salze wie Natriumhydrogensulfat bei Temperaturen im Bereich von 200 bis 300 °C unter Entfernung von Wasser hergestellt werden. Übersichten zur Dehydratisierung von Ricinusöl sind in "Farbe und Lack" 57, 149 (1951) und "Fette und Seifen", Heft 9, 425 (1943) zu entnehmen. Bevorzugt im Rahmen der Erfindung werden die partiell dehydratisierten Ricinusöle gemäß der britischen Patentschrift GB 671 368 aus Ricinusöl mittels phosphoriger Säure gewonnen, vorzugsweise in Anwesenheit von 0,1 bis 1 Gew.-%, bevorzugt von etwa 0,25 bis 0,75 Gew.-% phosphoriger Säure - bezogen auf Ricinusöl - und bei Temperaturen im Bereich von 230 bis 260 °C. Die gewünschte Hydroxylzahl von 110 bis 130 mg KOH/g der partiell dehydratisierten Ricinusöle kann zum einen über die Mengen eingesetzter phosphoriger Säure und vor allem über die Reaktionszeit eingestellt werden. Prinzipiell gilt dabei, je länger die Reaktionszeit ist, desto niedriger ist die erhaltene Hydroxylzahl, wobei die Reaktionszeit durch Zugabemengen an phosphoriger Säure des oben angegebenen Mengenbereichs reduziert werden kann. Im allgemeinen führt die Umsetzung mit phosphoriger Säure in den obengenannten Mengen bei Reaktionszeiten von etwa 30 Minuten bis 10 Stunden zu partiell dehydratisierten Ricinusölen mit Hydroxylzahlen des gewünschten Bereichs. Dabei ist stets zu berücksichtigen, daß es sich bei den Hydroxylzahlen um durchschnittliche Hydroxylzahlen handelt, die bestimmt wurden nach der DGF-Einheitsmethode C-V 17a (1953) und deren Einheit mg KOH/g ist.

Im Rahmen der Erfindung werden partiell dehydratisierte Ricinusöle mit Hydroxylzahlen von 110 bis 130 mg KOH/g verwendet. Partiell dehydratisierte Ricinusöle mit Hydroxyzahlen unter 90 zeigen zwar auch Schmierwirkung, aber deutlich schlechtere; so ist das Verschleißen bei diesen stark dehydratisierten Ricinusölen noch schlechter als bei natürlichen Ricinusölen.

Im Sinne der Erfindung können die partiell dehydratisierten Ricinusöle sowohl als Grundöl als auch als Additiv verwendet werden. Demnach umfaßt der Begriff der "Schmiermittel" im Sinne der Erfindung sowohl Grundöle als auch Additive mit Schmierungseigenschaften. Bei beiden Anwendungsfeldern können die erfindungsgemäß verwendeten partiell dehydratisierten Ricinusöle mit aus dem Stand bekannten Grundölen wie Mineralölen, synthetischen Esterölen aus Dicarbonsäuren und Alkanolen oder Di- und Monocarbonsäuren und Alkanolen als auch mit natürlichen Estern wie Triglyceride verwendet werden. Der Anteil der erfindungsgemäß verwendeten partiell dehydratisierten Ricinusölen richtet sich nach der beabsichtigten Wirkung. Als Grundöl werden die partiell dehydratisierten Ricinusöle vorzugsweise in Mengen von 50 bis 100 Gew.-% - bezogen auf additiviertes Schmiermittel - verwendet. Bei seiner Anwendung als Additiv liegen die Einsatzmengen an den partiell dehydratisierten Ricinusölen etwa im Bereich von 0,1 bis 20 Gew.-%, vorzugsweise 5 bis 10 Gew.-% - bezogen auf additiviertes Schmiermittel.

Aufgrund der guten tribologischen Eigenschaften können die partiell dehydratisierten Ricinusöle alleine oder in Kombination mit bekannten Schmiermitteln in Motorenöl-, Getriebeöl-, Hydraulik- und/oder Kühlschmierflüssigkeiten verwendet werden. Besonders bevorzugt werden die partiell dehydratisierten Ricinusöle alleine als Grundöl in Motorenölflüssigkeiten, vorzugsweise in Rennmotorenölflüssigkeiten verwendet.

Die erfindungsgemäß verwendeten partiell dehydratisierten Ricinusöle mit den angegebenen Hydroxylbereichen zeigen extrem gute Schmierungseigenschaften und vor allen Dingen hervorragende Verschleißkennwerte (extrem pressure-Eigenschaften). Außerdem zeigen die partiell dehydratisierten Ricinusöle ein ausgezeichnetes Viskositäts-/Temperatur-Verhalten, das sich auch in den nach DIN ISO 3016 bestimmten pour-points von etwa -20 bis -40 °C widerspiegelt. Weiterhin zeigen die partiell dehydratisierten Ricinusöle eine gute Haftwirkung bei ausreichend hoher Viskosität.

Werden die partiell dehydratisierten Ricinusöle als Grundöl verwendet, ist es selbstverständlich, daß zur Verbesserung des Schmiercharakters auch Zusatzstoffe wie Oxidations- und Korrosionsinhibitoren, Dispergiermittel, Hochdruckzusätze, Antischaummittel, Metalldesaktivatoren in den üblichen wirksamen Mengen eingesetzt werden können.

### Beispiele

### A) Herstellung von partiell dehydratisierten Ricinusölen

### Beispiel 1

3 kg handelsübliches Ricinusöl (OHZ ca. 160; VZ ca. 180; JZ ca. 85; SZ ca. 2) wurde in einen Reaktor gefüllt, mit 7,5 g phosphoriger Säure versetzt und unter Vakuum (15 Torr) auf 240 °C erwärmt. In Abhängigkeit der Reaktionszeit wurden partiell dehydratisierte Ricinusöle mit folgenden Kennzahlen erhalten; wobei OHZ die Hydroxylzahl in mg KOH/g, VZ die Verseifungszahl gemäß DIN 53401, JZ die Jodzahl bestimmt nach DGF CV, 11b und SZ die Säurezahl gemäß DIN 53402 bedeutet.

Die Reaktionsprodukte 3 und 4 sind erfindungsgemäß.

**Tabelle I**

| Reaktionsprodukt: | OHZ | VZ | JZ | SZ |
|---|---|---|---|---|
| Reaktionszeit (Stunde) | | | | |
| 1 | 147 | 184 | 90 | 2,6 |
| 2 | 133 | 184 | 95 | 2,7 |
| 3 | 120 | 185 | 96 | 2,3 |
| 4 | 107 | 186 | 102 | 2,0 |
| 5 | 95 | 187 | 106 | 1,6 |

### Beispiel 2

3 kg handelsübliches Ricinusöl wurde analog Beispiel 1 mit 15 g phosphoriger Säure bei 240 °C umgesetzt. In Abhängigkeit der Reaktionszeit konnten folgende partiell dehydratisierte Ricinusöle mit den Kennzahlen gemäß Tabelle II erhalten werden.
Ein erfindungsgemäßes Produkt erhält man nach 1,5 Stunden.

**Tabelle II**

| Reaktionsprodukt: | OHZ | VZ | JZ | SZ |
|---|---|---|---|---|
| Reaktionszeit (Stunde) | | | | |
| 1 | 132 | 186 | 89 | 2,3 |
| 1,5 | 120 | 187 | 93 | 2,2 |
| 2 | 109 | 188 | 97 | 1,9 |
| 2,5 | 101 | 189 | 99 | 2,0 |
| 3 | 92 | 190 | 102 | 1,9 |
| 3,5 (Vergl.) | 79 | 190 | 114 | 2,0 |

### Anwendungstechnische Eigenschaften

Mit einer 4-Kugelapparatur nach DIN 51350 wurden die anti-wear-Eigenschaften getestet von
I) handelsüblichem Ricinusöl (OH-Zahl ca. 160; Verseifungszahl VZ ca. 180; Jodzahl JZ ca. 85; Säurezahl ca. 2).
II) Partiell dehydratisiertes Ricinusöl gemäß Beispiel 1 mit einer Reaktionszeit von 3 Stunden, das heißt mit einer Hydroxyl OHZ von 120, VZ = 185, JZ = 96, SZ = 2,3.
III) Partiall dehydratisiertes Ricinusöl gemäß Beispiel 2 mit einer Reaktionszeit von 3,5 Stunden, das heißt mit einer OHZ von 79, VZ = 190, JZ = 114, SZ = 2,0

In Tabelle 1 sind die anti-wear-Eigenschaften bei 600 und 450 N als auch die extrem-pressure-Eigenschaften zusammengestellt. Es zeigt sich, daß partiell dehydratisiertes Ricinusöl mit einer Hydroxylzahl von 120 eine sehr viel bessere Schmierwirkung als technisches Ricinusöl als auch als partiell dehydratisiertes Ricinusöl mit einer OH-Zahl von 79 aufweist. Zudem sind die Verschweißungen, das heißt die extrem-pressure-Eigenschaften von partiell dehydratisiertem Ricinusöl mit einer Hydroxylzahl von 120 mit 1900 N sehr viel höher als bei dem verglichenem technischem Ricinusöl.

**Tabelle 1**

| anti-wear / extrem-pressure Eigenschaft nach DIN 51350 | | | |
|---|---|---|---|
| Verbindung | Anti-wear als Abtrieb in mm | | Extrem pressure bei |
| | bei 450 N | bei 600 N | |
| I | 0,5 | 0,8 | 1100 |
| II | kein | 0,5 | 1900 |
| III | 0,6 | n.b. | n.b. |
| n.b. = nicht bestimmt | | | |

## Patentansprüche

1. Verwendung von partiell dehydratisierten Ricinusölen mit Hydroxylzahlen im Bereich von 110 bis 130 mg KOH/g als Schmiermittel.

2. Verwendung nach Anspruch 1, dadurch gekennzeichnet, daß man die partiell dehydratisierten Ricinusöle in Kombination mit bekannten Schmiermitteln in Motorenöl-, Getriebeöl-, Hydraulik- und/oder Kühlschmierflüssigkeiten einsetzt.

3. Verwendung nach einem der Ansprüche 1 und 2, dadurch gekennzeichnet, daß die partiell dehydratisierten Ricinusöle alleine als Grundöl in Motorenölflüssigkeiten, vorzugsweise in Rennmotorenölflüssigkeiten verwendet werden.

4. Verwendung nach einem der Ansprüche 1 bis 3, dadurch gekennzeichnet, daß die partiell dehydratisierten Ricinusöle hergestellt worden sind durch Umsetzung von Ricinusöl mit Hydroxylzahlen im Bereich von 160 bis 170 mg KOH/g mit sauren Katalysatoren bei Temperaturen im Bereich von 200 bis 300 °C unter Entfernung von Wasser.

## Claims

1. The use of partly dehydrated castor oils with hydroxyl values of 110 to 130 mg KOH/g as lubricants.

2. The use claimed in claim 1, characterized in that the partly dehydrated castor oils are used in combination with known lubricants in engine oil, transmission oil, hydraulic and/or cooling lubricant fluids,

3. The use claimed in claim 1 or 2, characterized in that the partly dehydrated castor oils are used on their own as a base oil in engine oil fluids, preferably in racing engine oil fluids.

4. The use claimed in any of claims 1 to 3, characterized in that the partly dehydrated castor oils have been produced by reaction of castor oils having hydroxyl values of 160 to 170 mg KOH/g with acidic catalysts at temperatures of 200 to 300°C with removal of water.

## Revendications

1. Utilisation comme lubrifiants d'huiles de ricin partiellement déshydratées présentant des indices d'hydroxyle situés dans l'intervalle de 100 à 130 mg de KOH/g.

2. Utilisation selon la revendication 1, caractérisée en ce que les huiles de ricin partiellement déshydratées sont mises en oeuvre en association avec des lubrifiants connus dans des liquides lubrifiants pour moteurs, pour engrenages, hydrauliques et/ou réfrigérants lubrifiants.

3. Utilisation selon une des revendications 1 à 2, caractérisée en ce que les huiles de ricin partiellement déshydratées sont mises en oeuvre seules comme huile de base dans des liquides lubrifiants pour moteurs, de préférence dans des liquides lubrifiants pour moteurs de course.

4. Utilisation selon une des revendications 1 à 3, caractérisée en ce que les huiles de ricin partiellement déshydratées sont fabriquées en faisant réagir de l'huile de ricin présentant des indices d'hydroxyle situés dans l'intervalle de 160 à 170 mg de KOH/g avec des catalyseurs acides, à des températures comprises dans l'intervalle de 200 à 300 °C, sous élimination de l'eau.
